# EUROPÄISCHE PATENTSCHRIFT

(11) **EP 1 515 816 B1**
(45) Veröffentlichungstag und Bekanntmachung des Hinweises auf die Patenterteilung: **19.10.2005**
(21) Anmeldenummer: 03760565.6
(22) Anmeldetag: 18.06.2003
(51) Int. Cl.: B22D 19/00, F02F 3/00, B22C 9/10

(54) **VERFAHREN ZUR HERSTELLUNG EINES GEKÜHLTEN RINGTRÄGERS**
METHOD FOR PRODUCING A COOLED RING CARRIER
PROCEDE DE PRODUCTION D'UN SUPPORT ANNULAIRE REFROIDI

(30) Priorität: 25.06.2002 DE 10228256; 07.06.2003 DE 10325916
(43) Veröffentlichungstag der Anmeldung: 23.03.2005
(73) Patentinhaber: MAHLE GMBH, D-70376 Stuttgart (DE)
(72) Erfinder: BUBECK, Eberhard, 70734 Fellbach (DE)
(74) Vertreter: Pohle, Reinhard
(86) Internationale Anmeldenummer: PCT/DE2003/002047
(87) Internationale Veröffentlichungsnummer: WO 2004/000489

(56) Entgegenhaltungen:
- DD-A- 143 563
- DE-A- 2 624 412
- DE-A- 10 134 293
- DE-A- 19 701 085
- FR-A- 2 044 242
- GB-A- 1 229 346
- US-A- 3 963 818

## Beschreibung

Die Erfindung betrifft ein Verfahren zur Herstellung eines gekühlten Ringträgers nach dem Oberbegriff des Anspruches 1.

Aus dem Stand der Technik ist es allgemein bekannt, bei im Gießverfahren herzustellenden Kühlkanalkolben den hierbei vorgesehenen Kühlkanal als gepressten Salzkern vorzuformen und über Pinolen in der Gießform zu befestigen, bevor die Schmelze in die Gießform eingefüllt wird. Um diesen Kühlkanal derart anzuordnen, dass ein thermisch besonders belasteter Ringträger hierdurch bevorzugt gekühlt wird, wird in der französischen Patentschrift 2.044.242 ein Ringträger für den Kolben eines Verbrennungsmotors vorgeschlagen, der auf seiner Innenseite eine nach unten offene Ausnehmung aufweist. Diese Ausnehmung wird zunächst mit einem gut auflösbaren Material gefüllt, bevor der Ringträger, ohne zuvor in ein Alfinbad eingetaucht worden zu sein, in die Gussform für einen Kolben gelegt wird, wonach durch Einfüllen von flüssigem Metall in die Gussform der Kolben hergestellt wird. Dadurch, dass hierbei das Alfinieren des Ringträgers unterbleibt, ergibt sich bei dem bekannten Verfahren keine ausreichend feste Bindung zwischen dem Ringträger und dem gegossenen Kolben, sodass bei der Benutzung des aus dem Stand der Technik bekannten Kolbens in einem Verbrennungsmotor Funktionsprobleme zu erwarten sind.

Im Anschluss daran wird das Material mittels einer geeigneten Flüssigkeit aufgelöst und aus der Ausnehmung des Ringträgers entfernt, sodass sich hierbei im Kolben ein Kühlkanal ergibt. Dem genannten Stand der Technik sind keinerlei Angaben zu entnehmen, welcher Art das Material ist, das in die Ausnehmung gefüllt wird, und mit welcher Flüssigkeit dieses Material auflösbar ist. Zudem hat das aus dem Stand der Technik bekannte Verfahren zur Herstellung eines Kühlkanalkolbens den Nachteil, dass sich bei einem einfachen Füllen der Ausnehmung zwischen der Wandung der Ausnehmung und dem dabei verwendeten Material Hohlräume bilden können, die beim anschließenden Gießen des Kühlkanalkolbens mit der Metallschmelze gefüllt werden, wodurch sich der Querschnitt des gebildeten Kühlkanals verringert.

Hiervon ausgehend liegt der Erfindung das Problem zugrunde, das bekannte Verfahren zur Herstellung eines Ringträgers mit einem Kühlkanal insoweit zu verbessern, dass es auf einfache Weise ausführbar ist, und dass es die Nachteile des Standes der Technik vermeidet.

Dieses Problem wird mit einem Verfahren zur Herstellung eines gekühlten Ringträgers mit den Merkmalen nach dem Kennzeichen des Anspruches 1 gelöst. Dadurch, dass hierbei die auf dem Ringträgerrücken eingearbeitete Eindrehung als Form dient, in die das Salzgranulat zur Bildung eines Salzkernes eingepresst wird, nimmt der Salzkern genau die Form der Eindrehung an, sodass sich keinerlei Hohlräume zwischen Salzkern und Eindrehung bilden können.

Nach einer weiteren Ausgestaltung der Erfindung wird in die Eindrehung ein fertig gepresster Salzkern eingelegt, der in der Halterung über eine Klebeverbindung befestigt wird. Das Verfahren zur Herstellung eines Ringträgers mit einem Kühlkanal wird hierdurch sehr vereinfacht und damit auch verbilligt.

Das erfindungsgemäße Verfahren wird anhand einiger Zeichnungen näher erläutert.
Es zeigen
- Fig. 1: einen Schnitt durch einen Ringträger mit einer Eindrehung zur Aufnahme eines Salzkernes und
- Fig. 2: eine vergrößerte Darstellung eines in Fig. 1 mit A gekennzeichneten Bereiches des Ringträgers.

Ein in Fig. 1 im Schnitt dargestellter Ringträger 1 für einen auf seiner Außenseite angeordneten Kolbenring 2 weist auf seinem Ringträgerrücken 3 eine Eindrehung 4 in Form einer nach unten offenen Ausnehmung auf. Hergestellt ist der Ringträger 1 auf bekannte Weise aus einer aus Grauguss mit einem 18%igen Nickelanteil bestehenden Legierung.

Im Rahmen des Herstellungsverfahrens eines mit dem Ringträger 1 ausgerüsteten Kolbens wird der Ringträger 1 in eine Gussform eingelegt, die bspw. mit Aluminium ausgefüllt wird. Um hierbei zu erreichen, dass die Eindrehung 4 nicht mit Aluminium aufgefüllt wird, sondern beim fertigen Kolben als Kühlkanal 6 zur Verfügung steht, wird in einem ersten Schritt des erfindungsgemäßen Verfahren Salzgranulat mit einem Druck von 100 bis 300 N/mm² in die Eindrehung 4 eingepresst, sodass sich aus dem Salzgranulat ein Salzkern 5 bildet. Durch einen Volumenverlust des Salzgranulats können sich hierbei überstehende Stege an der Wandung des Kühlkanals 6 ergeben,die bei Bedarf abgedreht werden.

Alternativ hierzu kann in die Eindrehung 4 auch ein fertig gepresster Salzkern 5 eingelegt werden. Die Halterung des Salzkernes in der Eindrehung 4 kann dann über eine Klebeverbindung erfolgen.

In einem zweiten Verfahrensschritt wird der aus dem Ringträger 1 und dem Salzkern 5 bestehende Verbund auf eine Temperatur von 200 °C bis 250 °C vorgewärmt, bevor der Ringträger-Salzkern-Verbund in einem dritten Verfahrensschritt 2 ½ bis 5 ½ Minuten lang in ein Alfinbad eingetaucht wird, das aus einer ca 730 °C heißen Aluminiumschmelze besteht. Der Sinn hiervon besteht darin, dass im darauf folgenden Verfahrensschritt zur Herstellung eines Aluminiumkolbens nach dem Einlegen des Ringträgers 1 in ein Gießwerkzeug und dem Gießen des Kolbens sich das dabei verwendete Aluminium gut mit der Graugusslegierung, aus der der Ringträger 1 besteht, verbindet.

Im Anschluss an den Gießvorgang zur Herstellung des Aluminiumkolbens werden in dem noch mit dem Salzkern 5 ausgefüllten Kühlkanal 6 ein Zu- und ein Ablauf gebohrt, wodurch es möglich wird, den Salzkern 5 unter Verwendung von Wasser aus dem Kühlkanal 6 auszulösen.

Fig. 2 zeigt eine vergrößerte Darstellung eines in Fig. 1 mit A gekennzeichneten Bereiches, in dem der Ringträger 1 mit dem Kolbenring 2 , die auf seinem Rücken 3 angebrachte Eindrehung 4 und der darin eingepresste Salzkern 5 deutlich erkennbar sind.

### Bezugszeichenliste:

- A: Bereich
- 1: Ringträger
- 2: Kolbenring
- 3: Ringträgerrücken
- 4: Eindrehung
- 5: Salzkern
- 6: Kühlkanal

## Patentansprüche

1. Verfahren zur Herstellung eines gekühlten Ringträgers (1) bestehend aus einer Graugusslegierung mit einem Nickelanteil für einen im Gießverfahren herzustellenden Aluminium-Kolben eines Verbrennungsmotors mit einem auf dem Ringträgerrücken (3) als eine nach unten offene Eindrehung (4) ausgebildeten Kühlkanal (6), **gekennzeichnet durch** folgende Verfahrensschritte:
- in die Eindrehung (4) wird Salzgranulat mit einem Druck von 100 bis 300 N/mm² eingepresst, sodass sich in der Eindrehung (4) ein Salzkern (5) bildet;
- der aus Ringträger (1) und Salzkern (5) bestehende Verbund wird auf eine Temperatur von 200 bis 250 °C vorgewärmt;
- der aus Ringträger (1) und Salzkern (5) bestehende Verbund wird in ein aus einer Aluminiumschmelze bestehendes Alfinbad getaucht.

2. Verfahren zur Herstellung eines gekühlten Ringträgers (1) nach Anspruch 1, **dadurch gekennzeichnet, dass** der aus Ringträger (1) und Salzkern (5) bestehende Verbund 2 ½ bis 5 ½ Minuten lang in ein aus einer Aluminiumschmelze bestehendes Alfinbad getaucht wird.

3. Verfahren zur Herstellung eines gekühlten Ringträgers (1) bestehend aus einer Graugusslegierung mit einem Nickelanteil für einen im Gießverfahren herzustellenden Aluminium-Kolben eines Verbrennungsmotors mit einem auf dem Ringträgerrücken (3) als eine nach unten offene Eindrehung (4) ausgebildeten Kühlkanal (6), **gekennzeichnet durch** folgende Verfahrensschritte:
- in die Eindrehung (4) wird ein fertig gepresster Salzkern (5) eingelegt, der in der Eindrehung (4) über eine Klebeverbindung befestigt wird.
- der aus Ringträger (1) und Salzkern (5) bestehende Verbund wird auf eine Temperatur von 200 bis 250 °C vorgewärmt;
- der aus Ringträger (1) und Satzkern (5) bestehende Verbund wird in ein aus einer Aluminiumschmelze bestehendes Alfinbad getaucht.

## Claims

1. A process for the manufacture of a cooled ring carrier (1) made of a grey cast iron alloy with a nickel content for an aluminium piston of an internal combustion engine that is to be manufactured in the casting process with a cooling duct (6) constructed as a groove (4) open at the bottom on the rear (3) of the ring carrier,
**characterised by** the following process steps:
- granulated salt is pressed into the groove (4) at a pressure of 100 to 300 N/mm², so that a salt core (5) is formed in the groove (4);
- the assembly consisting of the ring carrier (1) and salt core (5) is preheated to a temperature of 200 to 250 °C;
- the assembly consisting of the ring carrier (1) and salt core (5) is immersed into an alfin bath consisting of an aluminium melt.

2. A process for the manufacture of a cooled ring carrier (1) according to Claim 1,
**characterised in that** the assembly consisting of the ring carrier (1) and salt core (5) is immersed for 2½ to 5½ minutes in an alfin bath consisting of an aluminium melt.

3. A process for the manufacture of a cooled ring carrier (1) made of a grey cast iron alloy with a nickel content for an aluminium piston of an internal combustion engine that is to be manufactured in the casting process with a cooling duct (6) constructed as a groove (4) open at the bottom on the rear (3) of the ring carrier,
**characterised by** the following process steps:
- an already pressed salt core (5), which is fixed in the groove (4) via a glued joint, is inserted into the groove (4),
- the assembly consisting of the ring carrier (1) and salt core (5) is preheated to a temperature of 200 to 250 °C;
- the assembly consisting of the ring carrier (1) and salt core (5) is immersed in an alfin bath consisting of an aluminium melt.

## Revendications

1. Procédé de fabrication d'un support annulaire refroidi (1) composé d'un alliage de fonte grise avec une part de nickel pour un piston en aluminium d'un moteur à combustion interne à fabriquer dans le procédé de coulée, comprenant un canal de refroidissement (6) réalisé sur le dos du support annulaire (3) sous forme d'une gorge (4) ouverte vers le bas, **caractérisé par** les phases de procédé suivantes :
- du granulat de sel est pressé dans la gorge (4) sous une pression de 100 à 300 N/mm², de sorte qu'il se forme dans la gorge (4) un noyau de sel (5),
- le compound constitué du support annulaire (1) et du noyau de sel (5) est préchauffé à une température de 200 à 250°C,
- le compound constitué du support annulaire (1) et du noyau de sel (5) est plongé dans un bain Al-Fin composé d'une fusion d'aluminium.

2. Procédé de fabrication d'un support annulaire refroidi (1) suivant la revendication 1, **caractérisé en ce que** le compound constitué du support annulaire (1) et du noyau de sel (5) est immergé pendant 2 ½ à 5 ½ minutes dans un bain Al-Fin composé d'une fusion d'aluminium.

3. Procédé de fabrication d'un support annulaire refroidi (1) composé d'un alliage de fonte grise avec une part de nickel pour un piston en aluminium d'un moteur à combustion interne à fabriquer dans le procédé de coulée, comprenant un canal de refroidissement (6) réalisé sur le dos du support annulaire (3) sous forme d'une gorge (4) ouverte vers le bas, **caractérisé par** les phases de procédé suivantes :
- un noyau de sel (5) fini pressé est inséré dans la gorge (4), lequel est fixé dans la gorge (4) par un assemblage collé,
- le compound constitué du support annulaire (1) et du noyau de sel (5) est préchauffé à une température de 200 à 250°C,
- le compound constitué du support annulaire (1) et du noyau de sel (5) est plongé dans un bain Al-Fin composé d'une fusion d'aluminium.
